# EUROPÄISCHE PATENTSCHRIFT

(11) **EP 2 459 770 B1**
(45) Veröffentlichungstag und Bekanntmachung des Hinweises auf die Patenterteilung: **13.05.2015**
(21) Anmeldenummer: 10734099.4
(22) Anmeldetag: 13.07.2010
(51) Int. Cl.: C23C 22/34, C23C 22/83, C25D 13/20, C25D 11/24

(54) **MEHRSTUFIGES VERFAHREN ZUR BEHANDLUNG VON METALLOBERFLÄCHEN VOR EINER TAUCHLACKIERUNG**
MULTI-STAGE METHOD FOR THE TREATMENT OF METAL SURFACES PRIOR TO ELECTRODEPOSITION
PROCÉDÉ EN PLUSIEURS ÉTAPES POUR LE TRAITEMENT DES SURFACES DE MÉTAL AVANT UNE ÉLECTRODÉPOSITION

(30) Priorität: 27.07.2009 DE 102009028025
(43) Veröffentlichungstag der Anmeldung: 06.06.2012
(73) Patentinhaber: Henkel AG & Co. KGaA, 40589 Düsseldorf (DE)
(72) Erfinder: SCHMIDT, Andreas, 74226 Nordheim (DE); TEUBERT, Nicole, 44625 Herne (DE); CZIKA, Franz-Adolf, 41470 Neuss (DE); CORNEN, Sophie, 40591 Düsseldorf (DE)
(86) Internationale Anmeldenummer: PCT/EP2010/060053
(87) Internationale Veröffentlichungsnummer: WO 2011/012443

(56) Entgegenhaltungen:
- WO-A2-2006/088521
- US-A- 5 401 337
- US-A1- 2008 230 394

## Beschreibung

Die vorliegende Erfindung betrifft ein mehrstufiges Verfahren zur korrosionsschützenden und haftungsvermittelnden Behandlung von Metalloberflächen umfassend einen ersten Verfahrenschritt zur passivierenden Vorbehandlung mit einer saure wässrigen Zusammensetzung (A) enthaltend wasserlösliche Verbindungen von Zr und/oder Ti sowie Fluorid-Ionen einen nachfolgenden Verfahrensschritt zur Nachbehandlung mit einer wässrigen Zusammensetzung (B) enthaltend) zumindest eine organische Verbindung mit zumindest einem aromatischen Heterozyklus, wobei der aromatische Heterozyklus zumindest ein Stickstoffatom aufweist. Die Erfindung betrifft ferner eine entsprechend des erfindungsgemäßen Verfahrens behandelte Metalloberfläche und die Verwendung dieser behandelten Metalloberfläche für die nachfolgende Beschichtung mit einem organischen Bindemittelsystem.

Aus der WO 2007/065645 sind wässrige Vorbehandlungslösungen zur korrosionsschützenden und haftungsvermittelnden Konversion von Metalloberflächen vor einer nachfolgenden Elektrotauchlackierung bekannt, die
a) nicht mehr als 1 mg/l organisches Polymer mit Allylamin-oder Vinylamin-Monomeren;
b) mindestens eine weitere Komponente, die ausgewählt ist aus: Nitrationen, Kupferionen, Silberionen, Vanadium- oder Vanadationen, Bismutionen, Magnesiumionen, Zinkionen, Manganionen, Cobaltionen, Nickelionen, Zinnionen, Puffersystemen für den pH-Bereich von 2,5 bis 5,5, aromatischen Carbonsäuren mit mindestens zwei Gruppen, die Donoratome enthalten, oder Derivaten solcher Carbonsäuren, Kieselsäure-Partikel mit einer mittleren Teilchengröße unterhalb von 1 µm, und
c) einen Fluorokomplex mindestens eines Elementes M ausgewählt aus der Gruppe B, Si, Ti, Zr und Hf enthalten.

Derartige wässrige Zusammensetzungen eignen sich für die korrosionsschützende Vorbehandlung und besitzen gegenüber der klassischen Phosphatierung, beispielsweise in der Automobilherstellung, den Vorteil, dass sie in Verfahren eingesetzt werden können, die zum einen weniger Behandlungsstufen umfassen und zum anderen im laufenden Betrieb einer Vorbehandlungslinie kaum zur Bildung von anorganischen Schlämmen neigen, die in der Phosphatierung aufgrund ihres Schwermetall-Gehaltes aufwendig aufgearbeitet werden müssen. Allerdings besitzt die Phosphatierung bezüglich der Haftung zu nachträglich aufgebrachten Lackschichten und hinsichtlich der Korrosionsbeständigkeit der kristallinen Phosphatschicht speziell auf verzinkten Oberflächen noch deutliche Vorteile gegenüber einer amorphen Konversionsschicht auf Basis gemischter Oxide und Hydroxide der Metalle Si, Ti, Zr und Hf.

Die WO 2008/133047 offenbart wässrige Behandlungslösungen zur Konversion von Metalloberflächen enthaltend Fluorokomplexe der Metalle Ti, Zr und Hf sowie organische Verbindungen ausgewählt aus Arylaminen, Aminopolysacchariden, Amino-modifizierten Phenolen und deren Derivaten, die zusätzlich Ionen der Elemente Mg, Al, Zn, Cu und Co enthalten können. Ferner lehrt die WO 2008/133047 eine wässrige Nachspüle, die Verbindungen ausgewählt von Phosphorsäure, Amino-Phenolen und organischen Phosphorverbindungen enthält. Im Zuge dieser Nachbehandlung sollen erfindungsgemäß bestimmte Schichtgewichte bezüglich der metallischen und organischen Anteile auf der Metalloberfläche für einen hinreichenden Korrosionsschutz realisiert vorliegen.

Die US 5401337 A offenbart einen Zweistufenprozess für Stahl und Aluminium umfassend eine Vorbehandlung, die eine chromfreie Vorbehandlung sein kann, und eine nachfolgende Behandlung mit einer wässrigen Zusammensetzung, die in einer Alternative der dort offenbarten Lehre Triazole enthalten kann. Die Nachbehandlung soll eine Versiegelung der Metalloberflächen bewirken, so dass der offenbarte Zweistufenprozess insbesondere für die Oberflächenbehandlung von Aluminuim geeignet ist.

Die US 2008/230394 A1 offenbart einen Einstufenprozess zur korrosionsschützenden und lackhaftungsverbessernden Erstbeschichtung gefolgt von einer Elektrotauchlackierung. Die Erstbeschichtung erfolgt durch In-Kontakt-Bringen mit sauren Zusammensetzungen enthaltend Verbindungen des Elements Zr und Fluoride, wobei zusätzlich Kupfer(II)-Ionen und/oder unter anderem stickstoffhaltige Rostinhibitoren, die wiederum ausgewählt sein können aus heterozyklischen Verbindungen, enthalten sein können. Ferner wird dort offenbart, dass das Verfahren für eine Folgebeschichtung mit einem kationischen Elektrotauchlack auch auf metallische Verbundkonstruktionen anwendbar ist.

Die Aufgabe der vorliegenden Erfindung besteht nun darin, ein Verfahren zur korrosionsschützenden und haftungsvermittelnden Behandlung einer Verbundkonstruktion, die neben Oberflächen von Zink zumindest auch Oberflächen von Eisen aufweist, vor einer Beschichtung mit einem organischen Bindemittelsystem bereitzustellen, bei dem die Haftung des nachträglich aufgebrachten und ausgehärteten organischen Bindemittelsystems zum Metallsubstrat und der Korrosionsschutz desselben gegenüber dem Stand der Technik deutlich verbessert ist, wobei in einem ersten Behandlungsschritt stets eine Konversionsbehandlung mit einem sauren wässrigen Mittel erfolgt, das wasserlösliche Verbindungen von Zr, Ti und/oder Si und Fluorid-Ionen freisetzende, wasserlösliche anorganische Fluorverbindungen enthält.

Überraschenderweise konnte die Lackhaftung und der Korrosionsschutz, der über eine Konversionsbehandlung metallischer Oberflächen einer Verbundkonstruktion vermittelt wird, die neben Oberflächen von Zink zumindest auch Oberflächen von Eisen aufweist, in einem Verfahren, bei dem zumindest die folgenden Verfahrensschritte nacheinander durchgeführt werden, deutlich verbessert werden:
i) ggf. Reinigung und Entfettung der Metalloberfläche;
ii) passivierende Vorbehandlung der Metalloberfläche durch In-Kontakt-bringen mit einer sauren wässrigen Zusammensetzung (A) enthaltend
   a) wasserlösliche anorganische Verbindungen von Zr und/oder Ti,
   b) wasserlösliche anorganische Fluorverbindungen, die Fluorid-Ionen freisetzen,
   c) wasserlösliche anorganische Metallverbindungen, die Kupfer(11)-Ionen freisetzen;
iii) Nachbehandlung der vorbehandelten Metalloberfläche durch In-Kontakt-bringen mit einer wässrigen Zusammensetzung (B),
wobei dem Verfahrensschritt iii) mit dazwischenliegendem Spülschritt, aber ohne Trocknungsschritt, eine selbstabscheidende Tauchlackierung oder eine Elektrotauchlackierung folgt, und wobei die wässrige Zusammensetzung (B) im Verfahrensschritt iii) zumindest eine organische Verbindung mit zumindest einem aromatischen Heterozyklus enthält, wobei der aromatische Heterozyklus zumindest ein Stickstoffatom aufweist.

Als Oberfläche von Zink und Eisen gelten im Sinne der vorliegenden Erfindung Oberflächen von Eisen, Stahl, Zink, verzinktem sowie legierungsverzinktem Eisen und Stahl, die beispielsweise unter den handelsüblichen Namen Galfan®, Galvalume®, Galvannealed® erhältlich sind. Zu den metallischen Oberflächen, die im erfindungsgemäßen Verfahren korrosionsschützend und haftungsvermittelnd mitbehandelt werden können, gehören auch Aluminium und Magnesium sowie die jeweiligen Legierungen mit einem Legierungsanteil an Aluminium oder Magnesium von wenigstens 50 At.-%.

Vorzugsweise handelt es sich bei den im erfindungsgemäßen Verfahren behandelten Oberflächen um "blanke" Metalloberflächen. Unter "blanken" Metalloberflächen werden Metalloberflächen verstanden, die noch keine korrosionsschützende Beschichtung tragen. Bei dem erfindungsgemäßen Verfahren handelt es sich also vorzugsweise um den ersten oder einzigen Behandlungsschritt, der eine Korrosionsschutzschicht erzeugt, die wiederum als Basis für eine nachfolgende Lackierung dienen kann. Es handelt sich vorzugsweise also nicht um eine Nachbehandlung einer zuvor erzeugten Korrosionsschutzschicht wie beispielsweise einer Phosphatschicht.

Die korrosionsschützende und haftungsvermittelnde Wirkung der passivierenden Vorbehandlung (Konversionsbehandlung) und Nachbehandlung wird im erfindungsgemäßen Verfahren durch die Anwesenheit der wasserlöslichen anorganischen Verbindungen, die Kupfer-Ionen freisetzen, gesteigert.

Demnach ist der positive Effekt der Nachbehandlung im Schritt iii) des erfindungsgemäßen Verfahrens auf die Lackhaftung und den Korrosionsschutz von nachträglich auf der Metalloberfläche aufgebrachten organischen Beschichtungen in erfindungsgemäßen Verfahren signifikant, da die Zusammensetzung (A) in der passivierenden Vorbehandlungslösung im Schritt ii) wasserlösliche anorganische Verbindungen enthält, die Kupfer(II)-lonen freisetzen.

Die Anwendung des bevorzugten erfindungsgemäßen Verfahrens ist besonders vorteilhaft, wenn metallische Verbundkonstruktionen behandelt werden, die neben Oberflächen von Zink und den Oberflächen von Eisen insbesondere zumindest auch Oberflächen von Aluminium aufweisen.

Als organische Verbindung mit zumindest einem aromatischen Stickstoffheterozyklus, die in der wässrigen Zusammensetzung (B) der Nachbehandlung im Schritt iii) enthalten sind, werden vorzugsweise solche Heterozyklen eingesetzt, die in α- und/oder β-Stellung zu einem Stickstoff-Heteroatom des jeweiligen aromatischen Heterozyklus substituiert sind, wobei die Substituenten in α-Stellung und/oder β-Stellung ausgewählt sind aus -OR, -NRH, -COOX, -CH₂OR, -CH₂NRH, -CH₂-COOX, -C₂H₄OR, wobei der Rest R jeweils ausgewählt ist aus Wasserstoff, Alkyl- oder Alkylen-Gruppen mit nicht mehr als 4 Kohlenstoffatomen und der Rest X jeweils ausgewählt ist aus Wasserstoff, Alkalimetallen, Alkyl- oder Alkylen-Gruppen mit nicht mehr als 4 Kohlenstoffatomen. Durch diese Art der Substitution besitzen die aromatischen Heterozyklen zusätzlich eine chelatisierende Wirkung auf polyvalente Metall-Kationen, die in der passivierenden Vorbehandlungsstufe entweder aus dem Metallsubstrat durch Beizprozesse in die Konversions- bzw. Passivschicht eingelagert werden oder in der Vorbehandlungsstufe als solche enthalten sind und mit dem auf dem Substrat anhaftenden Nassfilm in die Nachbehandlung gelangen.

Bevorzugte aromatische Heterozyklen in der Zusammensetzung (B) des Verfahrensschrittes iii) sind im erfindungsgemäßen Verfahren ausgewählt aus Triazol, Benzotriazol, Imidazol, Chinolin und/oder Indol, insbesondere bevorzugt ist dabei Chinolin. Eine entsprechende Substituierung dieser Auswahl an Heterozyklen in α- und/oder β-Stellung zu einem Stickstoff-Heteroatom mit den zuvor genannten Substituenten ist ebenfalls von Vorteil für die Effektivität der Nachbehandlungsstufe iii) für die Verbesserung der Lackhaftung und des Korrosionsschutzes nachträglich aufgebrachter organischer Beschichtungen.

Der Gehalt an organischen Verbindungen mit zumindest einem aromatischen Heterozyklus enthaltend zumindest ein Stickstoffatom in der wässrigen Zusammensetzung (B) des Verfahrensschrittes iii) liegt vorzugsweise bei zumindest 10 ppm, besonders bevorzugt bei zumindest 100 ppm, übertrifft jedoch vorzugsweise nicht 5000 ppm, besonders bevorzugt nicht 1000 ppm berechnet als Massenanteil der aromatischen Heterozyklen enthaltend zumindest ein Stickstoffatom an der Zusammensetzung (B). Der Massenanteil an aromatischen Heterozyklen in der Zusammensetzung (B) entspricht dabei ausschließlich dem Massenanteil, der durch die aromatische heterozyklische Struktureinheit ohne Substituenten vorgegeben ist. So ist beispielsweise für polymere wasserlösliche oder wasserdispergierbare organische Verbindungen, die Heterozyklen mit zumindest einem Stickstoffatom aufweisen, lediglich die massenbezogene Gesamtheit aller aromatischer Heterozyklen mit Stickstoffatom im Polymergrundgerüst maßgeblich. Im erfindungsgemäßen Verfahren können in der Zusammensetzung (B) der Nachbehandlung im Schritt iii) zusätzlich chelatisierende Komplexbildner enthalten sein, deren chelatbildenden Substituenten ausgewählt sind aus Amino-, Carboxyl- und/oder HydroxylGruppen. Als Chelatbildner eignen sich im Sinne der vorliegenden Erfindung insbesondere α-, β-, und γ-Aminosäuren.

Die zusätzlich in die Zusammensetzung (B) eingebrachten Chelatbildner unterstützen die Komplexierung polyvalenter Metall-Kationen der leicht wasserlöslichen Metallsalze, die in der Konversions- bzw. Passivschicht enthalten sind. Durch diese Maßnahme kann die korrosive Enthaftung von nachträglich aufgebrachten organischen Beschichtungen weiter minimiert werden.

Der Anteil an chelatisierenden Komplexbildnern in der Zusammensetzung (B) im Verfahrensschritt iii) beträgt für diesen Zweck vorzugsweise zumindest 10 ppm, besonders bevorzugt zumindest 50 ppm, aber vorzugsweise nicht mehr als 1000 ppm.

Die zu behandelnden Metalloberflächen werden im Schritt i) des erfindungsgemäßen Verfahrens vorzugsweise von Öl- und Fettrückständen in einem Reinigungsschritt befreit. Gleichzeitig wird dadurch eine reproduzierbare Metalloberfläche erzeugt, die eine gleich bleibende Schichtqualität nach den Verfahrensschritten bestehend aus Konversionsbehandlung im Schritt ii) und Nachbehandlung im Schritt iii) gewährleistet. Vorzugsweise handelt es sich dabei um eine alkalische Reinigung mit handelsüblichen, dem Fachmann bekannten Produkten.

Die Applikation der wässrigen Zusammensetzungen (A, B) in den Verfahrenschritten ii) und iii) kann beispielsweise durch Eintauchen in die Behandlungslösung ("TauchVerfahren") oder durch Besprühen ("Spritz-Verfahren") mit der jeweiligen Zusammensetzung erfolgen. Die Temperatur der Zusammensetzungen liegt dabei vorzugsweise im Bereich von 15 bis 60°C, insbesondere im Bereich von 25 bis 50°C. Die notwendige Behandlungsdauer ist dabei abhängig vom jeweiligen Verfahrensschritt und der Applikationsart. So sind Kontaktzeiten im Schritt ii) mit der chromfreien Zusammensetzung (A) von zumindest 30 sec, insbesondere zumindest 1 Minute bevorzugt. Die Kontaktzeit im Schritt ii) des erfindungsgemäßen Verfahrens sollte jedoch vorzugsweise 10 Minuten, besonders bevorzugt 5 Minuten nicht überschreiten. Die Kontaktzeiten im Schritt iii) mit der wässrigen Zusammensetzungen (B) entsprechen denen einer üblichen Spüle und liegen vorzugsweise im Bereich von wenigen Sekunden bis Minuten. Im erfindungsgemäßen Verfahren kann zusätzlich vor den Verfahrensschritten ii) und/oder iii) ein Spülschritt, besonders bevorzugt Wasser, insbesondere mit entionisiertem Wasser erfolgen.

Es zeigt sich, dass das erfindungsgemäße Verfahren insbesondere geeignet ist die Lackhaftung zu im Tauchverfahren nachträglich aufgebrachten und ausgehärteten Bindemittelsystemen zu verbessern. Erfindungsgemäße Verfahren zeichnen sich daher dadurch aus, dass dem Verfahrensschritt iii) mit dazwischenliegendem Spülschritt, aber ohne Trocknungsschritt, eine Elektrotauchlackierung oder außenstromlose, autophoretische Tauchlackierung folgt.

Als Tauchlack werden erfindungsgemäß diejenigen wässrigen Dispersionen von organischen Polymeren bezeichnet, die im Tauchverfahren sowohl außenstromlos, also selbstabscheidend, auf die Metalloberfläche aufgebracht werden als auch solche, bei denen durch Anlegen einer äußeren Spannungsquelle die Beschichtung mit dem Lack aus wässriger Phase erfolgt.

Erfindungsgemäß sollen Maßnahmen vermieden werden, durch die die Metalloberfläche nach dem Kontakt mit den Zusammensetzungen (A, B) und vor der Beschichtung mit einem Tauchlack, beispielsweise einem kathodischen Elektrotauchlack, getrocknet wird. Ein unbeabsichtigtes Trocken kann jedoch bei Anlagenstillstand eintreten, wenn sich die behandelte Metalloberfläche, beispielsweise eine Automobilkarosserie oder ein Teil hiervon, zwischen dem Bad mit dem erfindungsgemäßen Mittel und dem Tauchlack-Bad an der Luft befindet. Diese unbeabsichtigte Trocknung ist jedoch unschädlich.

Ferner umfasst die vorliegende Erfindung eine Verbundkonstruktion, die neben Oberflächen von Zink zumindest auch Oberflächen von Eisen oder vorzugsweise zumindest auch Oberflächen von Eisen und Aluminium aufweist, die gemäß dem zuvor beschriebenen Verfahren behandelt wurde, wobei die metallischen Oberflächen der Verbundkonstruktion eine Titan- und/oder Zirkonauflage von vorzugsweise nicht weniger als 20 mg/m² und bevorzugt nicht mehr als 150 mg/m² aufweisen, und wobei vorzugsweise eine Kupferauflage von 100 mg/m², besonders bevorzugt 80 mg/m² nicht überschreiten wird, aber vorzugsweise mindestens 10 mg/m² an Kupfer abgeschieden vorliegen.

Die erfindungsgemäße Verwendung derartiger metallischer Substrate in industriellen Prozessen zur Oberflächenveredelung durch die nachfolgende Auftragung eines Mehrschichtensystems wird von der vorliegenden Erfindung umfasst.

Des Weiteren finden die entsprechend der zugrunde liegenden Erfindung behandelten Verbundstrukturen bei der Herstellung von Halbzeugen, bei der automobilen Fertigung im Karosseriebau, im Schiffsbau, im Baugewerbe und im Architekturbereich sowie für die Herstellung von Weißer Ware und elektronischen Gehäusen Verwendung.

### Ausführungsbeispiele:

Der Beitrag des erfindungsgemäßen Verfahrens zur Verbesserung der Korrosionsschutzeigenschaften von mit sauren Passivierungslösungen enthaltend Fluorokomplexe von Zirkonium vorbehandelten Metalloberflächen wird im Folgenden hinsichtlich normierter Korrosionstests dargelegt.

Hierfür werden Metallbleche von kaltgewalztem Stahl (CRS), schmelztauchverzinktem Stahl (HDG) und Aluminium (6014 GB) entsprechend der folgenden Verfahrensschritte behandelt.
i) Reinigung und Entfettung bei 55 °C für 5 Minuten mit einem alkalischen Reiniger der Zusammensetzung:
   3,0 Gew.-% Ridoline ® 1574 A; 0,4 Gew.-% Ridosol ® 1270 (Fa. Henkel) in Leitungswasser
ii) Spülung mit Leitungswasser
iii) Spülung mit entionisiertem Wasser (κ < 1 µScm⁻¹)
iv) Passivierende Behandlung mit einer Zirkon-basierten Vorbehandlungslösung, die auf einen pH-Wert von 4,0-5,0 eingestellt wurde und 750 ppm Zirkonium, einen freien Fluorid-Gehalt (mit Grano Toner ® 38; Fa. Henkel) von 100 ppm und ggf. 20 ppm Cu aufweist, bei 30 °C für 90 Sekunden
v) ggf. Spülung mit einer wässrigen Zusammensetzung enthaltend 250 ppm eines Stickstoff-haltigen aromatischen Heterozyklus bei 30 °C für 90 Sekunden (Nachbehandlung)
vi) Spülung mit entionisiertem Wasser (κ < 1 µScm⁻¹)

Die entsprechend behandelten Metallbleche wurden nach dem letzten Spülschritt mit Pressluft getrocknet und mit folgendem kathodischen Tauchlack elektrotauchlackiert: Cathoguard 500 (Fa BASF; KTL-Schichtdicke: 20 µm zerstörungsfrei bestimmt mit handelsüblichem Schichtdickenmessgerät). Der Lack wurde anschließend bei 175 °C für 25 min im Ofen eingebrannt.

Die einzelnen Verfahrensschritte i)-vi) wurden aufeinanderfolgend vorgenommen. Die passivierende Behandlung von Blechen, die den Verfahrensschritt v) auslässt entspricht einer herkömmlichen im Stand der Technik bekannten Vorbehandlung und dient daher als Vergleichsbehandlung dem Nachweis des Erfindungsbeitrages.

In der Tabelle 1 sind die einzelnen Versuche mit den dazugehörigen Zusammensetzungen der Vorbehandlung und der Nachbehandlung aufgelistet.

| Tab. 1 | | | | |
|---|---|---|---|---|
| Auflistung der Versuchsreihen | | | | |
| Versuch | Vorbehandlung Zusammensetzung (A) | | Nachbehandlung Zusammensetzung (B) | |
| | [Zr] ppm | [Cu] ppm | Heterozyklus | Menge in ppm |
| B1 | 750 | 0 | 8HQ | 250 |
| B2 | 750 | 50 | 8HQ | 250 |
| B3 | 750 | 0 | 8HQ-Sulfat | 250 |
| B4 | 750 | 50 | 8HQ-Sulfat | 250 |
| B5 | 750 | 0 | Benzotriazol | 250 |
| B6 | 750 | 50 | Benzotriazol | 250 |
| VB1 | 750 | 0 | Kein | -- |
| VB2 | 750 | 50 | Kein | -- |
| 8HQ = 8-Hydroxychinolin | | | | |
| 8HQ-Sulfat = 8-Hydroxychinoliniumsulfat | | | | |

Auf dem Stahlsubstrat wird eine Verbesserung der Korrosionsschutzeigenschaften in solchen Verfahren erzielt, die auf die Anwesenheit von Kupfer(11)-Ionen in der Vorbehandlung verzichten (Tab. 2: vgl. B1, B3, B5 mit VB1). Die Anwesenheit von Kupfer(II)-Ionen in der Zusammensetzung (A) der Vorbehandlung bewirkt bereits eine deutliche Inhibition der Korrosion, so dass ein zusätzlicher Effekt bei Auslagerung der Testbleche im Salzsprühnebel- und Wechselklima-Test für den angegebenen Zeitraum nicht festgestellt werden kann.

| Tab. 2 | | |
|---|---|---|
| Korrosionstests auf behandelten Stahlblechen (CRS) | | |
| Versuch | Salzsprühnebel Test, 1000 h | Wechselklima Test, 70 Tage |
| | DIN EN ISO 9227 Delamination in mm | VDA 621-415 Delamination in mm |
| B1 | 1,4 | 1,0 |
| B3 | 1,7 | 1,0 |
| B5 | 1,1 | 1,0 |
| VB1 | 2,3 | 2,0 |
| B2 | 0,8 | 0,9 |
| B4 | 0,8 | 0,9 |
| B6 | 0,8 | 1,0 |
| VB2 | 0,8 | 0,9 |

Die korrosive Unterwanderung des Tauchlackes von mit Kupfer(II)-haltigen Zusammensetzungen (A) behandelten schmelztauchverzinktem Stahlblechen wird durch die Nachbehandlung mit der Zusammensetzung (B) enthaltend aromatische Heterozyklen mit Stickstoff-Atom deutlich herabgesetzt (Tab. 3: vgl. B2, B4 und B6 mit VB2).

| Tab. 3 | |
|---|---|
| Korrosionstests auf behandelten schmelztauchverzinkten Stahlblechen (HDG) | |
| Versuch | Wechselklima Test, 70 Tage |
| | VDA 621-415 |
| | Delamination in mm |
| B2 | 3,1 |
| B4 | 3,2 |
| B6 | 2,8 |
| VB2 | 4,1 |

Auf behandelten Aluminiumblechen tritt ebenfalls eine Verbesserung des Korrosionsschutzes auf. Werden jedoch Kupfer(II)-haltige Zusammensetzungen (A) verwendet, bewirkt die Nachbehandlung lediglich im Filiform-Test eine deutliche Verbesserung (Tab. 3: vgl. B2, B4, B6 mit VB2).

Insgesamt wird also deutlich, dass die korrosionsschützende Behandlung insbesondere für Teile aus Aluminium vorteilhaft ist (Tab. 3).

| Tab. 4 | | |
|---|---|---|
| Korrosionstests auf behandelten Aluminiumblechen (6014 GB) | | |
| Versuch | Filiform Test, 42 Tage | CASS Test, 10 Tage |
| | DIN EN 3665, Mittelwert Fadenlänge in mm | DIN EN ISO 9227 CASS, Mittelwert Fadenlänge in mm |
| B1 | 0,4 | 1,0 |
| B3 | 0,5 | 1,0 |
| B5 | 0,4 | 1,0 |
| VB1 | 2,0 | 2,0 |
| B2 | 2,1 | 0,9 |
| B4 | 2,3 | 0,9 |
| B6 | 0,7 | 1,0 |
| VB2 | 2,8 | 0,9 |

Es wird insgesamt deutlich, dass die erfindungsgemäße Behandlung von Verbundmetallkonstruktionen, die neben Oberflächen von Zink auch Oberflächen von Eisen oder Eisen und Aluminium aufweisen, unter Verwendung Kupfer(II)-haltiger Zusammensetzungen (A) bevorzugt ist, da hierbei die Korrosion auf Stahl bereits in der Vorbehandlung stark inhibiert wird und anschließend die Nachbehandlung mit der Zusammensetzung (B) die Inhibierung der Zinkoberflächen leistet, ohne dass eine Verschlechterung der Korrosionseigenschaften der Passivierung auf den Eisenoberflächen resultiert.

## Patentansprüche

1. Verfahren zur korrosionsschützenden Behandlung einer Verbundkonstruktion, die neben Oberflächen von Zink zumindest auch Oberflächen von Eisen aufweist, bei dem zumindest die folgenden Verfahrensschritte nacheinander durchgeführt werden:
i) ggf. Reinigung und Entfettung der Metalloberfläche;
ii) passivierende Vorbehandlung der Metalloberfläche durch In-Kontakt-bringen mit einer sauren wässrigen Zusammensetzung (A) enthaltend
a) wasserlösliche anorganische Verbindungen von Zr und/oder Ti,
b) wasserlösliche anorganische Fluorverbindungen, die Fluorid-Ionen freisetzen,
c) wasserlösliche anorganische Metallverbindungen, die Kupfer(II)-Ionen freisetzen;
iii) Nachbehandlung der vorbehandelten Metalloberfläche durch In-Kontakt-bringen mit einer wässrigen Zusammensetzung (B),
wobei dem Verfahrensschritt iii) mit dazwischenliegendem Spülschritt, aber ohne Trocknungsschritt, eine selbstabscheidende Tauchlackierung oder eine Elektrotauchlackierung folgt,
**dadurch gekennzeichnet, dass**
die wässrige Zusammensetzung (B) im Verfahrensschritt iii) zumindest eine organische Verbindung mit zumindest einem aromatischen Heterozyklus enthält, wobei der aromatische Heterozyklus zumindest ein Stickstoffatom aufweist.

2. Verfahren gemäß Anspruch 1, **dadurch gekennzeichnet, dass** der jeweilige aromatische Stickstoffheterozyklus der organischen Verbindungen in der Zusammensetzung (B) des Verfahrensschrittes iii) in α- und/oder β-Stellung zu einem Stickstoff-Heteroatom des jeweiligen aromatischen Heterozyklus substituiert ist, wobei Substituenten in α-Stellung und/oder β-Stellung ausgewählt sind aus-OR, -NRH, -COOX, -CH₂OR, -CH₂NRH, -CH₂-COOX, -C₂H₄OR, wobei der Rest R jeweils ausgewählt ist aus Wasserstoff, Alkyl- oder Alkylen-Gruppen mit nicht mehr als 4 Kohlenstoffatomen und der Rest X jeweils ausgewählt ist aus Wasserstoff, Alkalimetallen, Alkyl- oder Alkylen-Gruppen mit nicht mehr als 4 Kohlenstoffatomen.

3. Verfahren gemäß einem oder mehreren der vorherigen Ansprüche, **dadurch gekennzeichnet, dass** der jeweilige aromatische Heterozyklus der organischen Verbindungen in der Zusammensetzung (B) des Verfahrensschrittes iii) ausgewählt ist aus Triazol, Benzotriazol, Imidazol, Chinolin und/oder Indol.

4. Verfahren gemäß einem oder mehreren der vorherigen Ansprüche, **dadurch gekennzeichnet, dass** der Gehalt an organischen Verbindungen mit zumindest einem aromatischen Stickstoffheterozyklus in der wässrigen Zusammensetzung (B) des Verfahrensschrittes iii) zumindest 10 ppm, vorzugsweise 100 ppm, aber nicht mehr als 5000 ppm berechnet als Massenanteil der aromatischen Stickstoffheterozyklen an der Zusammensetzung (B) beträgt.

5. Verfahren gemäß einem oder mehreren der vorherigen Ansprüche, **dadurch gekennzeichnet, dass** die Zusammensetzung (B) im Verfahrensschritt iii) zusätzlich chelatisierende Komplexbildner enthält, wobei die Komplexbildungskonstante log K_{B} des entsprechenden Komplexes mit Zink-Ionen größer als 10, vorzugsweise größer als 14 ist.

6. Verfahren gemäß Anspruch 6, **dadurch gekennzeichnet, dass** die chelatisierenden Komplexbildner der Zusammensetzung (B) im Verfahrensschritt iii) sowohl Amin- als auch Carboxyl-Gruppen enthalten.

7. Verfahren gemäß einem oder beiden der vorherigen Ansprüche 6 und 7, **dadurch gekennzeichnet, dass** der Anteil an chelatisierenden Komplexbildnern in der Zusammensetzung (B) im Verfahrensschritt iii) zumindest 10 ppm, vorzugsweise zumindest 50 ppm, aber nicht mehr als 1000 ppm beträgt.

8. Verfahren gemäß einem oder mehreren der vorherigen Ansprüche, **dadurch gekennzeichnet, dass** vor den Verfahrensschritten ii) und/oder iii) ein Spülschritt erfolgt.

9. Verfahren gemäß einem oder mehreren der vorherigen Ansprüche, **dadurch gekennzeichnet, dass** die Verbundkonstruktionen neben Oberflächen von Zink und Eisen zumindest auch Oberflächen von Aluminium aufweist.

## Claims

1. Method for the corrosion-protective treatment of a composite structure which in addition to surfaces made of zinc also has at least surfaces made of iron, in which at least the following method steps are carried out in succession:
i) Optional cleaning and degreasing of the metal surface;
ii) Passivating pretreatment of the metal surface by bringing it into contact with an acidic aqueous composition (A) containing
a) water-soluble inorganic compounds of Zr and/or Ti,
b) water-soluble inorganic fluoride compounds that release fluoride ions,
c) water-soluble inorganic metal compounds that release copper(II) ions;
iii) Post-treatment of the pretreated metal surface by bringing it into contact with an aqueous composition (B),
wherein method step iii), with a rinsing step but no drying step in between, is followed by a self-depositing dip coating operation or an electrodip coating operation,
**characterized in that**
the aqueous composition (B) in method step iii) contains at least one organic compound having at least one aromatic heterocycle, the aromatic heterocycle containing at least one nitrogen atom.

2. Method according to claim 1, **characterized in that** the respective aromatic nitrogen heterocycle of the organic compounds in composition (B) of method step iii) is substituted in the α position and/or β position with respect to a nitrogen heteroatom of the respective aromatic heterocycle, the substituents in the α position and/or β position being selected from -OR, -NRH, -COOX, -CH₂OR, -CH₂NRH, -CH₂-COOX, or -C₂H₄OR, the radical R in each case being selected from hydrogen, or alkyl or alkylene groups containing no more than 4 carbon atoms, and the radical X in each case being selected from hydrogen, alkali metals, or alkyl or alkylene groups containing no more than 4 carbon atoms.

3. Method according to one or more of the preceding claims, **characterized in that** the respective aromatic heterocycle of the organic compounds in composition (B) of method step iii) is selected from triazole, benzotriazole, imidazole, quinoline, and/or indole.

4. Method according to one or more of the preceding claims, **characterized in that** the concentration of organic compounds containing at least one aromatic nitrogen heterocycle in the aqueous composition (B) of method step iii) is at least 10 ppm, preferably 100 ppm, but not greater than 5000 ppm, calculated as the mass proportion of the aromatic nitrogen heterocycles in composition (B).

5. Method according to one or more of the preceding claims, **characterized in that** composition (B) in method step iii) additionally contains chelating complex-forming agents, the complex-forming constant log K_{B} of the corresponding complex, containing zinc ions, being greater than 10, preferably greater than 14.

6. Method according to Claim 6, **characterized in that** the chelating complex-forming agents of composition (B) in method step iii) contain amine groups and carboxyl groups.

7. Method according to one or both of preceding Claims 6 and 7, **characterized in that** the concentration of chelating complex-forming agent in composition (B) in method step iii) is at least 10 ppm, preferably at least 50 ppm, but not greater than 1000 ppm.

8. Method according to one or more of the preceding claims, **characterized in that** a rinsing step takes place prior to method steps ii) and/or iii).

9. Method according to one or more of the preceding claims, **characterized in that** the composite structures, in addition to surfaces made of zinc and iron, also at least have surfaces made of aluminum.

## Revendications

1. Procédé de traitement anticorrosion d'une structure composite comprenant, outre des surfaces en zinc, également au moins des surfaces en fer, ledit procédé comportant au moins les étapes de procédé suivantes effectuées successivement :
i) le cas échéant, le nettoyage et le dégraissage de la surface métallique ;
ii) le prétraitement de passivation de la surface métallique par mise en contact avec une composition aqueuse acide (A) contenant
a) des composés inorganiques hydrosolubles de Zr et/ou de Ti,
b) des composés fluorés inorganiques hydrosolubles qui libèrent des ions fluorure,
c) des composés métalliques inorganiques hydrosolubles qui libèrent des ions cuivriques ;
iii) le traitement ultérieur de la surface métallique prétraitée par mise en contact avec une composition aqueuse (B),
l'étape de procédé iii) étant suivie d'un processus de revêtement autodéposé par immersion ou d'un processus de revêtement électrophorétique par immersion avec interposition d'une étape de rinçage, mais sans étape de séchage,
**caractérisé en ce que**
la composition aqueuse (B) de l'étape de procédé iii) contient au moins un composé organique possédant au moins un hétérocycle aromatique, ledit hétérocycle aromatique comportant au moins un atome d'azote.

2. Procédé selon la revendication 1, **caractérisé en ce que** l'hétérocycle aromatique azoté respectif des composés organiques de la composition (B) de l'étape de procédé iii) est substitué en position α et/ou β à un hétéroatome d'azote de l'hétérocycle aromatique respectif, les substituants en position α et/ou β étant choisis parmi -OR, -NRH, -COOX, CH₂OR, -CH₂NRH,-CH₂-COOX, -C₂H₄OR, le radical R étant à chaque fois choisi parmi l'hydrogène, des groupes alkyle ou alkylène ayant au plus 4 atomes de carbone et le radical X étant choisi à chaque fois parmi l'hydrogène, les métaux alcalins, les groupes alkyle ou alkylène ayant au plus 4 atomes de carbone.

3. Procédé selon l'une ou plusieurs des revendications précédentes, **caractérisé en ce que** l'hétérocycle aromatique respectif des composés organiques de la composition (B) de l'étape de procédé iii) est choisi parmi le triazole, le benzotriazole, l'imidazole, la quinoléine, et/ou l'indole.

4. Procédé selon l'une ou plusieurs des revendications précédentes, **caractérisé en ce que** la teneur en composés organiques ayant au moins un hétérocycle aromatique azoté dans la composition aqueuse (B) de l'étape de procédé iii) est d'au moins 10 ppm, de préférence 100 ppm, mais n'est pas supérieure à 5000 ppm déterminée en tant que fraction massique des hétérocycles aromatiques azotés de la composition (B).

5. Procédé selon l'une ou plusieurs des revendications précédentes, **caractérisé en ce que** la composition (B) de l'étape de procédé iii) contient en outre des agents complexants chélatants, la constante de complexation log K_{B} du complexe correspondant comportant des ions de zinc étant supérieure à 10, de préférence supérieure à 14.

6. Procédé selon la revendication 6, **caractérisé en ce que** les agents complexants chélatants de la composition (B) de l'étape de procédé iii) contiennent à la fois des groupes amine et des groupes carboxyle.

7. Procédé selon l'une ou l'autre des revendications précédentes 6 et 7, **caractérisé en ce que** la proportion d'agents complexants chélatants dans la composition (B) de l'étape de procédé iii) est d'au moins 10 ppm, de préférence d'au moins 50 ppm, mais n'est pas supérieure à 1000 ppm.

8. Procédé selon l'une ou plusieurs des revendications précédentes, **caractérisé en ce qu'**une étape de rinçage est effectuée avant les étapes de procédé ii) et/ou iii).

9. Procédé selon l'une ou plusieurs des revendications précédentes, **caractérisé en ce que** les structures composites comportent, outre des surfaces en zinc et en fer, également au moins des surfaces en aluminium.
